# EUROPÄISCHE PATENTANMELDUNG

(11) **EP 0 104 319 A2**
(43) Veröffentlichungstag der Anmeldung: **04.04.1984**
(21) Anmeldenummer: 83105792.2
(22) Anmeldetag: 13.06.1983
(51) Int. Cl.: B43K 1/10, B43K 15/00

(54) **Schreibspitze für Tuscheschreiber und Verfahren zur Herstellung**

(30) Priorität: 27.08.1982 DE 3231976
(71) Anmelder: Standardgraph Zeichengeräte GmbH, D-8192 Geretsried 2 (DE)
(72) Erfinder: Gigli, Giuseppe, I-20075 Lodi/Milano (IT)
(74) Vertreter: Koch, Günther, Dipl.-Ing.

(57) **Zusammenfassung**

Die Schreibrohre und/oder Reinigungsdrähte für die Schreibspitze von Tuschefullhaltern, die aus einem Grundkörper aus Chromnickelstahl bestehen, werden mit einer äußeren, verschleißhemmenden Oberflächenschicht unter Anwendung eines Boridverfahrens versehen. Die Bildung der Boride erfolgt durch ein Pulver-Gasphasen-Diffusionsverfahren unter Verwendung eines getrockneten Borid-Pulvers bzw. - Granulats, wobei der Zutritt von Sauerstoff vor, während und nach der Behandlung verhindert ist. Die Behandlung kann dabei unter Schutzgas oder normalen atmosphärischen Bedingungen erfolgen.

## Beschreibung

Die Erfindung befaßt sich mit der Herstellung von Schreibspitzen für Tuscheschreiber.

Es ist bekannt, Schreibrohre aus gesintertem Hartmetall herzustellen. Diese weisen eine ausgezeichnete Abriebfestigkeit auf, jedoch beträgt, bedingt durch ihre schwierige Herstellung, der Preis ein Vielfaches der allgemein gebräuchlichen Schreibrohre aus Chrom-Nickel-Stahl. Zur Erhöhung der Verschleißfestigkeit ist es andererseits bekannt, aus Chromnickelstahl bestehende Schreibrohre und Reinigungsdrähte einer Oberflächenvergütung auszu₋ setzen, um eine Verschleißschicht zu bilden. So ist es aus der DE-GM 71 15 555 bekannt, die verschleißhemmende Oberflächenschicht durch ein Kathodenzerstäubungsverfahren herzustellen.

Es ist ferner durch die DE-PS 26 05 873 ein Verfahren zur Erhöhung der Abriebfestigkeit von Schreibrohren aus Edelmetall oder Nickelmetall-Legierungen bekannt, bei welchem durch ein CVD-Verfahren (Chemical Vapour Deposition) die Schreibrohre in einer gasförmigen Kohlenstoffatmosphäre unter Anwendung von Hitze und Druck aufgekohlt und anschließend in einer inerten Atmosphäre abgekühlt werden. Hierbei wird erreicht, daß unter Verwendung relativ billiger Ausgangswerkstücke eine erhöhte Abriebfestigkeit hergestellt wird, wobei eine kontinuierliche Massenfertigung möglich ist. Es hat sich jedoch gezeigt, daß die angestrebte Härte hierdurch nicht oder jedenfalls nicht immer und reproduzierbar erhalten werden kann und daß aufwendige zusätzliche Maßnahmen erforderlich sind, um dieses Verfahren für den speziellen Einsatz anwendbar zu machen.

Der Erfindung liegt die Aufgabe zugrunde, die Schreibrohre und Reinigungsdrähte von Schreibspitzen mit einer verschleißhemmenden Gleitoberfläche zu versehen, deren mechanische Widerstandsfähigkeit derjenigen der aus Hartmetall bestehenden Schreibrohre gleich ist oder dieser nahekommt, wobei jedoch eine wirtschaftliche Herstellung gewährleistet ist, derart, daß der Herstellungspreis nicht wesentlich über dem Preis der bisher üblichen aus Edelstahl bestehenden Schreibrohre liegt.

Gelöst wird die gestellte Aufgabe durch die im Kennzeichnungsteil der Patentansprüche 1 und 2 angegebenen Merkmale, wobei die Herstellung nach dem Verfahren gemäß den Ansprüchen 3 bis 7 unter Verwendung einer Drehtrommelanordnung nach den Ansprüchen 8 bis 11 erfolgt.

Auf diese Weise können Schreibrohre und Reinigungsdrähte aus einem relativ billigen Ausgangswerkstoff aus rostfreiem Stahl hergestellt und auf einfache und billige Weise vergütet werden.

Schreibspitzen mit derartigen Schreibrohren und Reinigungsdrähten eignen sich hervorragend auch beim Einsatz in automatischen, computergesteuerten Zeichenmaschinen, Plottern bzw. Beschriftungsgeräten, wobei sich über eine überraschend große Schreiblänge ein einwandfreies Schrift- oder Zeichenbild selbst bei Verwendung rauher Folien ergibt.

Es wurde erkannt, daß der Vorbehandlung und auch der Nachbehandlung der Schreibrohre eine große Bedeutung zuzumessen ist. Die Schreibrohre müssen bekanntlich nach der spanabhebenden Bearbeitung von Spänen und anderen Rückständen befreit werden.

Dies geschieht in Reinigungsbädern, die zumeist sauer eingestellt sind, und es hat sich gezeigt, daß diese Bäder freien Sauerstoff enthalten, der Ursache für eine spätere Oxydation ist und damit zu einem Unbrauchbarwerden führen kann. Nach der Erfindung erfolgt daher die Reinigung unter Verwendung alkalischer Mittel. HierfÜr hat sich das unter der Warenbezeichnung "ROLLGLEEM" von der Firma "Wyandotte" vertriebene Produkt als besonders zweckmäßig erwiesen.

Nachstehend werden Ausführungsbeispiele des Verfahrens der Borhärtung von Chromnickelstahl-Schreibrohren bzw. Reinigungsdrähten beschrieben:

### Beispiel A (Borierung von Schreibrohren)

### 1 Vorbehandlung der Schreibrohre

1.1 Die fertig bearbeiteten Schreibrohre werden durch ein "ROLLGLEEM"-Bad gereinigt.
1.2 Mit Al₂O₃-Pulver, Korngröße 5000 bis 6000, werden die Schreibrohre in einer Trommel entgratet und poliert, wobei die Behandlungsdauer je nach Bordurchmesser 1 bis 3 Stunden beträgt.
1.3 Anschließend erfolgt eine Entfettung mit Trichloräthylen im Ultraschallbad.
1.4 Die Rohre werden mit Wasser gereinigt.
1.5 Es erfolgt eine vollständige Trocknung der Rohre im Warmluftstrom.

### 2 Borbehandlung

Für diese Behandlung darf kein Wasser, insbesondere im Schreibrohr, zurückbleiben, damit eine Dampfbildung auf jeden Fall vermieden wird.

2.1 Es findet ein weiter unten beschriebenes Reaktorgefäß aus Chromnickelstahl Anwendung.

In dem Reaktorgefäß wird eine Grundschicht von 10 mm Höhe EKabor-1, gesiebt mit einem Sieb der Maschenweite 0,2 bis 0,25 mm, eingefüllt. Die nächsten 30 mm werden gefällt mit gesiebtem EKabor-1 und ca. 5000 Stück Rohren. Als Abdeckschicht wird nochmals EKabor-1 gesiebt 25 mm hoch eingefüllt. Der Deckel wird geschlossen und fixiert.

2.2 In einem Kammerofen mit einem Volumen für ca. 6 ReaktorgefäBe wird die Temperatur auf 950 °C gebracht. Nach Erreichen dieser Temperatur werden 4 bis 5 der vorbereiteten Reaktorgefäße eingeschoben.

2.3 Die Reaktionszeit, abhängig vom Rohrdurchmesser, beträgt ca. 30 bis 40 min. Während dieser Zeit wird eine Borschicht von 1 bis 10µm Eisen-, Chrom- und Nickelborid erzeugt.

2.4 Außerhalb des Kammerofens werden die Reaktionsgefäße bei Zimmertemperatur in einem Luftstrom abgekühlt. Die Abkühlzeit beträgt ca. 10 min.

2.5 Nach dem Abkühlen werden die Rohre mit Wasser gewaschen und das Pulver wird aus dem Wasser ausgefiltert. Das im Reaktor verbleibende Restpulver wird verworfen.

### 3 Nachbehandlung

3.1 In einer Gummitrommel, die mit ca. 200 U/min abläuft, werden ca. 15 bis 30 min lang die Rohre in einem alkalischen Reinigungsbad poliert.
3.2 Nach Reinigung mit Wasser und anschließender Trocknung ist der Arbeitsvorgang abgeschlossen.

### 4 Wichtige Voraussetzungen

4.1 Es ist entscheidend, daß die Schreibrohre vollkommen trocken und fettfrei in das Reaktorgefäß eingelegt werden.
4.2 Der Ofen muß vor der Behandlung auf 950 °C aufgeheizt sein.
4.3 Nach der Behandlung wird das gesamte Restpulver, besonders die oberste Schicht, die Sauerstoff aufgenommen hat, verworfen.
4.4 Die Eindringtiefe der Borbeschichtung hängt von der Beschichtungszeit ab..

### Beispiel B (Borierung von Schreibrohren)

### 1 Vorbehandlung

Für die Behandlung werden eine oder mehrere zylindrische Trommeln aus Naturgummi mit einem inneren Durchmesser von 50 mm und einer Höhe von 150 mm eingesetzt. Auf einem drehbaren Teller, im Abstand von 60 mm zwischen Tellerachse und Trommelachse, sind die Trommeln vertikal aufgesetzt und führen über ein Getriebe planetarische Drehbewegungen aus.

Für die Vorbehandlung wird die Trommel wie folgt gefüllt:
1.1 ca. 60 g Rohre
1.2 ca. 100 g kalziumfreies, also weiches Wasser
1.3 2 bis 3 g ETCH-KLENZ
₁.₄ 0,5 g Al₂O₃ mit einer Korngröße P1/30 (entspricht ca. 5600 Maschen auf 6,45 cm²).

Bei einer Drehgeschwindigkeit.von 150 Umdrehungen des Tellers und 120 Umdrehungen der Trommeln wird z. B. bei der Rohrgröße 0,1 3 bis 5 min und bei der Rohrgröße 0,4 ca. 30 min behandelt. Die Behandlungsdauer ist im Detail, wie schon erwähnt, abhängig von der Rohrgröße, wie auch von der Oberflächenhärte der Rohre. Die obengenannten Beispiele sind bezogen auf Rohrtype 316L mit einer Härte von ca. 400 HV. Anschließend werden die Rohre in normalem kaltem Wasser gewaschen und danach in Warmluft von ca. 30 °C getrocknet.

Nach max. 2 Stunden muB nun die Borierung erfolgen, da ansonsten Oxydationsgefahr besteht.

### Borierung

wird durchgeführt wie bei Beispiel A.

### 2 Nachbehandlung

2.1 Nach dem Borieren werden die Rohre in einem mit destilliertem Wasser gefüllten Ultraschallbad von Borpulver gereinigt.

2.2 Anschließend wird die unter 'Vorbehandlung' beschriebene Trommel wie folgt gefüllt:
2.2.1 60 bis 100 g Rohre
2.2.2 150 g kaliumfreies, d. h. weiches Wasser
2.2.3 60 g Weinsäure bzw. Weinsteinsäure mit der chemischen Formel HOOC(CHOH)₂COOH.

Die Trommeln werden mit einem Deckel verschlossen.

Die Behandlungsdrehzahl beträgt 200 U/min für den Teller und 160 U/min für die Trommeln - also planetarische Bewegung.

Die Behandlungsdauer beträgt ca. 60 Stunden.

Danach 5 bis 10 min Waschen mit weichem Wasser.

2.3 In den unter 'Vorbehandlung' besprochenen Trommeln werden die Rohre weiter bearbeitet mit folgender Füllung:
2.3.1 60 bis 100 g Rohre
2.3.2 150 g weiches Wasser
2.3.3 60 g Kalium-Natrium-Tartat COOK(CHOH)₂COONa₄H₂O

Die Trommeldrehzahlen:
Teller 200 U/min
Trommeln 160 D/min

Bearbeitungszeit: ca. 12 Stunden

Danach Waschen mit weichem Wasser ca. 5 bis 10 Minuten und Trocknen mit warmer Luft.

Die vorgeschriebenen Behandlungen sind getestet für Rohrdurchmesser 0,1 bis 0,4 mm. Bei größeren Rohrdurchmessern können größere Trommeln und andere Bearbeitungszeiten erforderlich sein.

### Beispiel C (Borierung von Reinigungsdrähten)

### 1 Drahtborierung

1.1 Vorbehandlung Es werden eine oder mehrere Trommeln mit einem Durchmesser von 160 mm und einer Höhe von 230 mm verwendet. Der Zylinder der Trommel wird aus einem wasserfesten Schmirgelpapier gewickelt, und zwar:
   1.1.1 für dünne Drähte aus einem Papier der Korngröße 800
   1.1.2 für mittlere Drähte aus einem Papier der Korngröße 240
   1.1.3 für große Drähte aus einem Papier der Korngröße 80.
1.2 Die Trommelbewegungen werden wieder planetarisch ausgeführt, und zwar:
   1.2.1 für kleine Durchmesser mit Umdrehungszahlen 150 U/min für den Teller und 120 U/min für die Trommeln
   1.2.2 für große Durchmesser 200 U/min für den Teller und 160 U/min für die Trommeln.
1.3 Die Trommeln werden gefüllt mit:
   1.3.1 ca. 5000 Stück Drähten
   1.3.2 1 1 Glaskugeln des Durchmessers 0,25 bis 0,4 für kleinere und mittlere und 0,8 bis 1,0 mm Kugeldurchmesser für große Drähte.

Die Behandlungszeit beträgt 1 Stunde bis max. 10 Stunden je nach Drahtdurchmesser.

Anmerkung:
Bei dieser Behandlung wird eine matte Drahtoberfläche erreicht und damit eine bessere Borierung erzielt.

1.4 Ohne Waschen erfolgt dann die bekannte Borierung.

2 Die Borierung erfolgt wie beim Beispiel A.

### 3 Nachbehandlung

In einer oder mehreren PVC-Trommeln mit einem Durchmesser von 160 mm und einer Höhe von 32 mm wird auf der ursprünglichen Tellervorrichtung bei den genannten Drehzahlen getrommelt.

3.1 Trommelfüllung:
3.1.1 5000 Stück Drähte mit anhaftendem Borpulver
3.1.2 1 1 Glaskugeln der vorgeschriebenen Durchmesser
3.1.3 der Behälter wird zu 2/3 mit weichem Wasser gefüllt.

Bei 200/160 U/min wird 15 min behandelt. Das Borpulver löst sich im Wasser bei dieser Behandlung auf.

Danach wird die Trommel ca. 30 ⁰ von der Waagerechten in eine Vorrichtung eingebracht und der Inhalt so lange unter flie-Bendem Wasser gespült, bis das Bormittel restlos entfernt ist.

3.2 Anschließend erfolgt mit demselben Inhalt unter Zusatz von
3.2.1 5 g ETSCH-KLENZ
3.2.2 2/3 Wasserfüllung zu der vorhandenen Draht-/Kugelfüllung
   unter planetarischer Bewegung vertikal bei Drehzahlen von 200/160 U/min eine weitere Behandlung.
   Dauer: 4 bis 24 Stunden, je nach Drahtdurchmesser.
   Anschließend wird wieder unter schrägstehender Trommel mit Wasser gespült, um das ETBCH-KLENZ zu entfernen.
3.2.3 Danach wird der gesamte Trommelinhalt mittels Warmluft getrocknet. Anschließend erfolgt die Trennung von Kugeln und Drähten.

### Beispiel D (Borierung von Schreibrohren)

Bei diesem Beispiel wird in der Weise vorgegangen, daß man
1 die Schreibrohre wie folgt vorbehandelt:
   1.1 eine Drehtrommel aus Naturgummi mit einem Innendurchmesser von ca. 60 mm und einer Höhe von ca. 150 mm wird gefällt mit:
      1.1.1 ca. 100 g Schreibrohren
      1.1.2 zu 80 % mit entkalktem Wasser, dem 10 g ROLLGLEEM (hergestellt von der Firma Wyandotte (USA)) zugesetzt sind
      1.1.3 ca. 1 g Al₂O₃ mit einer Korngröße von 5000 bis 6000 Maschen pro 6,45 cm²,
   1.2 die Trommel wird nach Verschließen durch einen Deckel einer Planetenraddrehung ausgesetzt mit einer Behandlungsdauer von 30 bis 60 min,
   1.3 es werden die Rohre in fließendem Wasser gewaschen, wobei die Trommel in einem Winkel von ca. 30 ⁰ gegenüber der Horizontalen angestellt ist und intermittierend mit ca. 12 U/min gedreht wird,
   1.4 die Trommel mit den Rohren wird erneut zu 80 % mit entkalktem Wasser gefüllt, dem 10 g ROLLGLEEM zugesetzt sind,
   1.5 die Trommel wird einer Planetenraddrehung 1 bis 4 Stunden ausgesetzt,
   1.6 die Rohre werden in einem Gefäß mit sehr heißem Wasser einer Ultraschallbehandlung ausgesetzt, bis alle Unreinheiten entfernt sind,
   1.7 die Schreibrohre werden in Warmluft getrocknet;
2 eine Borbehandlung innerhalb von 12 Stunden nach der Vorbehandlung wie folgt durchführt:
   2.1 es wird in einem aus Edelstahl bestehenden Reaktorgefäß das einen Innendurchmesser und eine Höhe von ca. 100 mm hat eine
      Grundschicht von ca. 10 mm Höhe aus einem DDRB4RID-2-Pulver (Degussa) angeordnet, darauf werden dann 100 g Schreibrohre zusammen mit DURBORID-2-Pulver (Degussa) in einer Höhe von 60 mm aufgelegt, und als Abdeckschicht wird nochmals DURBORID-2-Pulver (Degussa) bis zum oberen Rand des Gefäßes eingefüllt und es wird dann der Deckel geschlossen und fixiert,
   2.2 in einem Ofen mit einer Temperatur von 820 °C wird das Reaktorgefäß 7 Stunden lang belassen,
   2.3 das Reaktorgefäß wird im Ofen auf 200 °C abgekühlt,
   2.4 außerhalb des Ofens erfolgt eine Abkühlung auf Zimmertemperatur,
   2.5 nach dem Abkühlen werden die Rohre mit Wasser gewaschen, wobei durch Sieben die Rohre vom Pulver getrennt werden;
3 die Nachbehandlung wie folgt durchführt:
   3.1 100 g Rohre werden in einer mit entkalktem Wasser gefüllten Trommel gemäß Ziffer 1.1 gewaschen,der 15 g ROLLGLEEM zugesetzt sind,
   3.2 die Trommel wird geschlossen und einer planetarischen Bewegung ca. 24 Stunden lang unterworfen,
   3.3 die Trommel wird danach in einem Winkel von ca. 30 ° gegenüber der Horizontalen angestellt und intermittierend mit ca. 12 U/min gedreht,
   3.4 dabei werden die Rohre in fließendem Wasser gewaschen,
   3.5 die Vorgänge 3.1, 3.2, 3.3 und 3.4 werden wiederholt, bis die gewünschte Oberflächenbeschaffenheit erzielt ist,
   3.6 die Schreibrohre werden bei weniger als 35 °C im Warmluftstrom getrocknet.

### Beispiel E (Borierung von Reinigungsdrähten)

Bei diesem Beispiel wird in der Weise vorgegangen, daß man
1 die Reinigungsdrähte wie folgt vorbehandelt:
   1.1 eine aus PVC oder anderem Kunststoff bestehenden Trommel mit Innendurchmesser von ca.150mm und einer Höhe von 230mm wird gefüllt mit:
      1.1.1 ca. 5000 Reinigungsdrähten von 0,18 bis 0,30 mm Durchmesser (je größer der Durchmesser, desto kleiner die Anzahl)
      1.1.2 zu 80 % mit entkalktem Wasser, dem 20 g ROLLGLEEM zugesetzt sind und in dem 0,5 1 Glaskugeln mit einem Durchmesser von 0,25 bis 0,45 mm befindlich sind,
   1.2 die Trommel wird einer planetarischen Bewegung ca. 1 Stunde lang ausgesetzt,
   1.3 danach wird die Trommel in einem Winkel von 30° angestellt und intermittierend mit ca. 12 U/min angetrieben,
   1.4 dabei werden die Drähte in fließendem Wasser gewaschen und dann im Warmluftstrom getrocknet und durch Absieben von den Glaskugeln getrennt;
2 eine Borbehandlung innerhalb von 12 Stunden nach der Vorbehandlung wie folgt durchführt:
   2.1 es wird in ein aus Edelstahl bestehendes Reaktorgefäß mit einem Innendurchmesser u.einer Höhe von 100mm eine 10 mm hohe Grundschicht von DUBBORID-2-Pulver (Degussa) eingefüllt und es werden dann in einer Höhe von 60 mm ca. 5000 Reinigungsdrähte von 0,12 bis 0,30 mm Durchmesser zusammen mit DUEBOBID-2-Pulver (Degussa) aufgelegt, und als Abdeckschicht wird nochmals DURBORID-2-Pulver (Degussa) bis zum oberen Rand eingefüllt und es wird dann der Deckel geschlossen und fixiert,
   2.2 es wird ein Kammerofen auf 880 °C aufgeheizt und nach Erreichen der Temperatur das Reaktorgefäß eingeschoben,
   2.3 das Reaktorgefäß wird ca. 2 Stunden im Ofen belassen,
   2.4 außerhalb des Ofens wird das geschlossene Reaktorgefäß abgekühlt,
   2.5 nach dem Abkühlen werden die Drähte mit Wasser gewaschen, wobei das Pulver aus dem Wasser ausgefiltert wird;
3 die Nachbehandlung wie folgt durchfährt:
   3.1 eine Drehtrommel entsprechend Ziffer 1.1 wird gefüllt zuerst mit:
      3.1.1 0,5 1 Glaskugeln mit dem Durchmesser von 0,25 bis 0,45 mm und danach mit:
      3.1.2 dem Inhalt des Reaktorgefäßes, nämlich 5000 Stück Reinigungsdrähten mit anhaftendem Borpulver, weiter:
      3.1.3 zu 80 % mit entkalktem Wasser, dem 20 g ROLLGLEEM zugesetzt sind;
   3.2 die Trommel wird zur Auflösung des Pulvers einer planetarischen Bewegung 2 Stunden lang ausgesetzt;
   3.3 die Drehtrommel wird intermittierend mit 12 U/min gedreht und ist dabei in einem Winkel von 30 ⁰ gegenüber der Horizontalen angestellt, und dabei erfolgt eine Spülung unter fließendem Wasser, bis das Borpulver entfernt ist,
   3.4 der noch mit Reinigungsdrähten und Kugeln angefüllten Drehtrommel wird zugesetzt:
      3.4.1 20 g ROLLGLEEM
      3.4.2 Wasser bis zu einer Füllhöhe von 80 %,
   3.5 es erfolgt eine planetarische Bewegung 12 Stunden lang,
   3.6 der Vorgang 3.5 wird erforderlichenfalls 2 bis 6 Stunden lang wiederholt,
   3.7 es erfolgt eine Warmlufttrocknung bei weniger als 35 °C.

Die genaue Zusammensetzung der für die Verfahren benutzten Borsubstrate ist gegenwärtig nicht bekannt. Diese Substrate können jedoch unter der angegebenen Bezeichnung von der Firma "Degussa AG, Geschäftsbereich Durferrit und Industrieofenbau, Hanau - Stadtteil Wolfgang" bezogen werden, so daß eine Nacharbeitung ohne weiteres möglich ist.

Nachstehend werden Ausführungsbeispiele von zur Durchführung des Verfahrens benutzten Geräten beschrieben. In der Zeichnung zeigen:
Fig. 1 einen Vertikalschnitt durch ein angefülltes Reaktorgefäß,
Fig. 2 eine Ansicht der Drehtrommelanordnung.

Das Reaktorgefäß gemäß Fig. 1 besteht aus einem kreisrunden Behälter 10 aus Chromnickelstahl mit einem Durchmesser von ca. 100 mm. Der Behälter besitzt eine Höhe von 100 mm. Das Gefäß ist durch einen Deckel 12 abschließbar, der auf nicht dargestellte Weise auf dem Behälter 1 fixiert werden kann. Im Inneren des Behälters ist ein Bereich 14 durch Begrenzungslinien 16 gekennzeichnet, in welchem Schreibrohre 18 vermengt mit EKabor-1-Granulat bzw. DURBORID-2-Pulver angeordnet sind. Rings um diesen Bereich 14 befindet sich das gₗei_{che}Granulat bzw. -Pulver ohne Gehalt an Schreibrohren. Die Höhe der Grundschicht unter der Begrenzungslinie des Bereichs 14 beträgt 10 mm. Der seitliche Abstand des Bereichs 14 zu den.Seitenwänden des Behälters 10 beträgt ebenfalls 10 mm. Die Höhe des Bereichs 14 mit den Scbreibröbrchen beträgt 60 mm und über dem Bereich 14 ist das Gefäß bis zum oberen Rand mit dem gleichen Pulver aufgefUllt.Die den Bereich 14 umgebenden Pulver- bzw. Granulatmassen verhindern ein Eindringen von Sauerstoff und gewährleisten eine gleichmäßige Borierung der im Bereich 14 angeordneten Schreibrohre bzw. Schreibdrrähte.

Fig. 2 zeigt die Drehtrommelanordnung, die während der Vorbehandlung und der Nachbehandlung gemäß den vorbeschriebenen Vorschriften Anwendung findet. Diese in Fig. 2 schematisch dargestellte Anordnung weist einew Drehteller 20 auf, der in seiner Mittelachse durch eine antreibbare Welle 22 abgestützt ist. Am Umfang des Drehtellers ist eine Trommel 24, oder es sind mehrere Trommeln in Bohrungen des Drehtellers mit ihren nach unten vorstehenden Wellen 26 drehbar gelagert. Die Wellen 26 tragen Zahnräder 28, die mit je einem Zwischenrad 30 kämmen, welches in ein Zahnrad 34 eingreift, das auf einer die Welle 22 umschließenden Hülse 32 sitzt. Die Hülse 32 kann stillgesetzt oder gegenüber der Welle 22 mit unterschiedlicher Drehzahl oder Drehrichtung angetrieben werden, wodurch sich eine planetenartige Bewegung der Trommeln bei beliebig einstellbarer Differenzdrehzahl zwischen Drehtellerwelle und Drehtrommelwelle ergibt.

## Patentansprüche

1. Schreibspitze für Tuscheschreiber mit einem metallischen Sahreibrohr und einem Reinigungsdraht hierfür, mit
1 einem Grundkörper für Schreibrohr und/oder Reinigungsdraht, der
1.1 aus Chromnickelstahl besteht,
2 einer Oberflächenschicht auf dem Grundkörper, die
2.1 gehärtet ist,
dadurch gekennzeichnet , daß
2.2 die Oberflächenschicht durch Verwendung eines Borierverfahrens hergestellt wurde und
2.2.1 Eisen-, Chrom- und Nickelborid enthält.

2. Schreibspitze nach Anspruch 1, dadurch gekennzeichnet , daß der Reinigungsdraht aus Wolfram besteht und eine Oberflächenschicht aus Wolframborid aufweist.

3. Verfahren zur Herstellung von mit einer verschleißhemmenden Oberflächenschicht versehenen Schreibrohren und Reinigungsdrähten gemäß Anspruch 1 und 2, dadurch ge- kennzeichnet, daß eine Borierung durch ein Pulver-Gasphasen-Diffusionsverfahren erfolgt.

4. Verfahren nach Anspruch 3 zum Borieren von Schreibrohren, dadurch gekenn- zeichnet , daß man
1 die Schreibrohre wie folgt vorbehandelt:
1.1 eine Drehtrommel wird gefüllt mit:
1.1.1 ca. 60 g Schreibrohren
1.1.2 ca. 100 g kalziumfreiem weichem Wasser
1.1.3 2 bis 3 g ETSCH-KLENZ
1.1.4 0,5 g Al₂O₃ mit einer Korngröße P1/30 (entspricht ca. 5600 Maschen pro 6,45 _{cm}²),
1.2 die Trommel wird einer Planetenraddrehung ausgesetzt mit einer Behandlungsdauer von 3 bis 5 min (für Schreibrohrdurchmesser von 0,1 mm und z. B. 30 min für Schreibrohrdurchmesser von 0,4 mm),
1.3 es werden die Rohre in kaltem Wasser gewaschen,
1.4 nach dem Waschen werden die Schreibrohre in Warmluft von ca. 30 °C getrocknet;
2 innerhalb von 2 Stunden nach Abschluß der Vorbehandlung eine Borbehandlung wie folgt durchführt:
2.1 es wird in einem Reaktorgefäß eine Grundschicht von EKabor-1-Pulver (Degussa), gesiebt mit einem Sieb der Maschenweite 0,2 bis 0,25 mm, eingefüllt und es werden darüber die Schreibrohre bzw. Reinigungsdrähte zusammen mit gesiebtem EKabor-1 (Degussa) aufgelegt, und als Abdeckschicht wird nochmals EKabor-1-Pulver (Degussa) gesiebt hoch eingefüllt und es wird dann der Deckel geschlossen und fixiert,
2.2 es wird ein Kammerofen auf 950 °C aufgeheizt und nach Erreichen der Temperatur das ReaktorgefäB eingeschoben,
2.3 das Reaktorgefäß wird ca. 30 min im Ofen belassen, bis sich eine Oberflächenschichtdicke von 2 bis 6 _{/}um Eisen-, Chrom- und Nickelborid ergeben hat,
2.4 außerhalb des Ofens erfolgt bei Zimmertemperatur eine Abkühlung des Reaktorgefäßes im Luftstrom;
3 die Nachbehandlung wie folgt durchführt:
3.1 die Rohre werden in einem mit destilliertem Wasser gefüllten Ultraschallbad vom Borpulver gereinigt,
3.2 eine Drehtrommel wird gefüllt mit:
3.2.1 60 bis 100 g Schreibrohren
3.2.2 150 g kaliumfreiem weichem Wasser
3.2.3 60 g Weinsäure bzw. Weinsteinsäure mit der chemischen Formel HOOC(CHOH)₂COOH,
3.3 die Trommel wird geschlossen und einer planetarischen Bewegung 60 Stunden lang unterworfen,
3.4 danach werden die Rohre 5 bis 10 min in weichem Wasser gewaschen,
3.5 eine Drehtrommel wird gefüllt mit:
3.5.1 60 bis 100 g Schreibrohren
3.5.2 150 g weichem Wasser
3.5.3 60 g Kalium-Natrium-Tartat COOK(CHOH)₂COONa4H₂O,
3.6 die Trommel wird einer planetarischen Bewegung 12 Stunden lang ausgesetzt,
3.7 die Schreibrohre werden 5 bis 10 min in weichem Wasser gewaschen und in Warmluft getrocknet.

5. Verfahren nach Anspruch 3 zum Borieren von Reinigungsdrähten für Schreibrohre, d a - durch gekennzeichnet , daß man
1 die Reinigungsdrähte wie folgt vorbehandelt:
1.1 eine mit Schmirgelpapier ausgekleidete Trommel wird gefüllt mit:
1.1.1 ca. 5000 Reinigungsdrähten
1.1.2 1 1 Glaskugeln des Durchmessers 0,25 bis 0,4 mm für kleine und mittlere Drähte bzw. 0,8 bis 1,0 mm Kugeldurchmesser für große Drähte,
1.2 die Trommel wird einer planetarischen Bewegung 1 bis 12 Stunden lang, je nach Drahtdurchmesser, unterworfen;
2 nach Abschluß der Vorbehandlung ohne Waschen eine Borierung wie folgt durchführt:
2.1 es wird in einem Reaktorgefäß eine Grundschicht von EKabor-1-Pulver (Degussa), gesiebt mit einem Sieb der Maschenweite 0,2 bis 0,25 mm, eingefüllt und es werden dann darüber die Reinigungsdrähte zusammen mit gesiebtem EKabor-1-(Degussa) aufgelegt, und als Abdeckschicht wird nochmals EKabor-1-Pulver (Degussa) gesiebt hoch eingefüllt und es wird dann der Deckel geschlossen und fixiert,
2.2 es wird ein Kammerofen auf 950 °C aufgeheizt und nach Erreichen der Temperatur das Reaktorgefäß eingeschoben,
2.3 das Reaktorgefäß wird ca. 30 min im Ofen belassen, bis sich eine Oberflächenschichtdicke von 2 bis 6_{/}um Eisen-, Chrom-und Nickel- und/oder Wolframborid ergeben hat,
2.4 außerhalb des Ofens erfolgt bei Zimmertemperatur eine Abkühlung des Reaktorgefäßes im Luftstrom;
3 die Nachbehandlung wie folgt durchführt:
3.1 eine Drehtrommel wird gefüllt mit:
3.1.1 5000 Stück Reinigungsdrähten mit anhaftendem Borpulver,
3.1.2 1 1 Glaskugeln mit dem Durchmesser gemäß Ziff. 1.1.2
3.1.3 Wasser bis zu 2/3 Füllhöhe,
3.2 die Trommel wird einer planetarischen Bewegung 15 min lang ausgesetzt, wobei sich das Borpulver auflöst,
3.3 die Drehtrommel wird unter einem Winkel von 30 ° gegenüber der Horizontalen mit fließendem Wasser gespült, bis das Borpulver entfernt ist,
3.4 der noch mit Reinigungsdrähten und Kugeln angefüllten Drehtrommel werden zugesetzt:
3.4.1 5 g ETSCH-KLENZ
3.4.2 Wasser bis zu einer Füllhöhe von 2/3,
3.5 es erfolgt eine planetarische Bewegung, je nach Durchmesser 4 bis 24 Stunden lang,
3.6 bei schrägstehender Trommel wird mit Wasser gespült, um das ETSCH-KLENZ zu entfernen,
3.7 der gesamte Trommelinhalt wird mittels Warmluft getrocknet,
3.8 die Kugeln werden von den Drähten getrennt.

6. Verfahren nach Anspruch 3 zum Borieren von Schreibrohren, dadurch ge- kennzeichnet, daß man
1 die Schreibrohre wie folgt vorbehandelt:
1.1 eine Drehtrommel aus Naturgummi mit einem Innendurchmesser von ca. 60 mm und einer Höhe von ca. 150 mm wird gefüllt mit:
1.1.1 ca. 100 g Schreibrohren
1.1.2 zu 80 % mit entkalktem Wasser, dem 10 g ROLLGLEEM (hergestellt von der Firma Wyandotte (USA)) zugesetzt sind
1.1.3 ca. 1 g Al₂O₃ mit einer Korngröße von 5000 bis 6000 Maschen pro 6,45 cm²,
1.2 die Trommel wird nach Verschließen durch einen Deckel einer Planetenraddrehung ausgesetzt mit einer Behandlungsdauer von 30 bis 60 min,
1.3 es werden die Rohre in fließendem Wasser gewaschen, wobei die Trommel in einem Winkel von ca. 30 ⁰ gegenüber der Horizontalen angestellt ist und intermittierend mit ca. 12 U/min gedreht wird,
1.4 die Trommel mit den Rohren wird erneut zu 80 % mit entkalktem Wasser gefüllt, dem 10 g ROLLGLEEM zugesetzt sind,
1.5 die Trommel wird einer Planetenraddrehung 1 bis 4 Stunden ausgesetzt,
1.6 die Rohre werden in einem Gefäß mit sehr heißem Wasser einer Ultraschallbehandlung ausgesetzt, bis alle Unreinheiten entfernt sind,
1.7 die Schreibrohre werden in Warmluft getrocknet;
2 eine Borbehandlung innerhalb von 12 Stunden nach der Vorbehandlung wie folgt durchfuhrt:
2.1 es wird in einem Reaktorgefäß eine Grundschicht von ca. 10 mm Höhe aus einem DURBORID-2-Pulver (Degussa) angeordnet, darauf werden dann 100 g Schreibrohre zusammen mit DURBORID-2-Pulver (Degussa) in einer Höhe von 60 mm aufgelegt, und als Abdeckschicht wird nochmals DURBORID-2-Pulver (Degussa)_{b}is zum oberen Rand des Gefäßes eingefüllt und es wird dann der Deckel geschlossen und fixiert,
2.2 in einem Ofen mit einer Temperatur von 820 °C wird das Reaktorgefäß 7 Stunden lang belassen,
2.3 das Reaktorgefäß wird im Ofen auf 200 °C abgekühlt,
2.4 außerhalb des Ofens erfolgt eine Abkühlung auf Zimmertemperatur,
2.5 nach dem AbkÜhlen werden die Rohre mit Wasser gewaschen, wobei durch Sieben die Rohre vom Pulver getrennt werden;
3 die Nachbehandlung wie folgt durchführt:
3.1 100 g Rohre werden in einer mit entkalktem Wasser gefüllten Trommel gewaschen, der 15 g ROLLGLEEM zugesetzt sind,
3.2 die Trommel wird geschlossen und einer planetarischen Bewegung ca. 24 Stunden lang unterworfen,
3.3 die Trommel wird danach in einem Winkel von ca. 30 ° gegenüber der Horizontalen angestellt und intermittierend mit ca. 12 U/min gedreht,
3.4 dabei werden die Rohre in fließendem Wasser gewaschen,
3.5 die Vorgänge 3.1, 3.2, 3.3 und 3.4 werden wiederholt, bis die gewünschte Oberflächenbeschaffenheit erzielt ist,
3.6 die Schreibrohre werden bei weniger als 35 °C im Warmluftstrom getrocknet.

7. Verfahren nach den Ansprüchen 2 und 3 zum Borieren von Reinigungsdrähten für Schreibrohre, dadurch gekenn- zeichnet , daß man
1 die Reinigungsdrähte wie folgt vorbehandelt:
1.1 eine aus PVC oder anderem Kunststoff bestehende Trommel wird gefüllt mit:
1.1.1 ca. 5000 Reinigungsdrähten von 0,18 bis 0,30 mm Durchmesser (je größer der Durchmesser, desto kleiner die Anzahl)
1.1.2 zu 80 % mit entkalktem Wasser, dem 20 g ROLLGLEEM zugesetzt sind und in dem 0,5 1 Glaskugeln mit einem Durchmesser von 0,25 bis 0,45 mm befindlich sind,
1.2 die Trommel wird einer planetarischen Bewegung ca. 1 Stunde lang ausgesetzt,
1.3 danach wird die Trommel in einem Winkel von 30 ⁰ angestellt und intermittierend mit ca. 12 U/min angetrieben,
1.4 dabei werden die Drähte in fließendem Wasser gewaschen und dann im Warmluft strom getrocknet und durch Absieben von den Glaskugeln getrennt;
2 eine Borbehandlung innerhalb von 12 Stunden nach der Vorbehandlung wie folgt durchführt:
2.1 es wird in ein Reaktorgefäß eine 10 mm hohe Grundschicht von DURBORID-2-Pulver (Degussa) eingefüllt und es werden dann in einer Höhe von 60 mm ca. 5000 Reinigungsdrähte von 0,12 bis 0,30 mm Durchmesser zusammen mit DURBORID-2-Pulver (Degussa) aufgelegt, und als Abdeckschicht wird nochmals DURBORID-2-Pulver (Degussa) bis zum oberen Rand eingefüllt und es wird dann der Deckel geschlossen und fixiert,
2.2 es wird ein Kammerofen auf 880 °C aufgeheizt und nach Erreichen der Temperatur das Reaktorgefäß eingeschoben,
2.3 das ReaktorgefäB wird ca. 2 Stunden im Ofen belassen,
2.4 außerhalb des Ofens wird das geschlossene Reaktorgefäß abgekühlt,
2.5 nach dem AbkÜhlen werden die Drähte mit Wasser gewaschen, wobei das Pulver aus dem Wasser ausgefiltert wird;
3 die Nachbehandlung wie folgt durchführt:
3.1 eine mit FPC ausgekleidete Drehtrommel wird gefüllt zuerst mib:
3.1.1 0,5 1 Glaskugeln mit dem Durchmesser von 0,25 bis 0,45 mm und dann mit:
3.1.2 dem Inhalt des Reaktorgefäßes, nämlich 5000 Stück Reinigungsdrähten mit anhaftendem Borpulver,weiter
3.1.3 zu 80 % mit entkalktem Wasser, dem 20 g ROLLGLEEM zugesetzt sind,
3.2 die Trommel wird zur Auflösung des Pulvers einer planetarischen Bewegung.2 Stunden lang ausgesetzt,
3.3 die Drehtrommel wird intermittierend mit 12 U/min gedreht und ist dabei in einem Winkel von 30 ⁰ gegenüber der Horizontalen angestellt, und dabei erfolgt eine Spülung unter fließendem Wasser, bis das Borpulver entfernt ist,
3.4 der noch mit Reinigungsdrähten und Kugeln angefüllten Drehtrommel werden zugesetzt:
3.4.1 20 g ROLLGLEEM
3.4.2 Wasser bis zu einer Fallhöhe von 80 %,
3.5 es erfolgt eine planetarische Bewegung 12 Stunden lang,
3.6 der Vorgang 3.5 wird erforderlichenfalls 2 bis 6 Stunden lang wiederholt,
3.7 es erfolgt eine Warmlufttrocknung bei weniger als 35 °C.

8. Drehtrommelanordnung zur Durchführung der Vorbehandlung und Nachbehandluug gemäß den Ansprüchen 4 bis 7, Ziff. 1 und 3, da- durch gekennzeichnet, daß ein Drehteller (20) um seine Mittelachse drehbar ist und am Umfang drehbar eine oder mehrere Trommeln (24) lagert, die relativ zum Drehteller antreibbar sind.

9. Drehtrommelanordnung nach Anspruch 8, da- durch gekennzeichnet, daß die Trommeln (24) von einer im Drehteller drehbar gelagerten Welle (26) getragen werden, die ein Zahnrad (28) trägt, welches über ein Zwischenrad (30) mit einem stationär gehaltenen Zahnrad (34) kämmt, und daß die den Drehteller (20) tragende Welle (22) antreibbar ist.

10. Drehtrommelanordnung nach den Ansprüchen 8 und 9 zur Vor- und Nachbehandlung von Schreibrohren, dadurch gekennzeich- net, daß die Trommel (24) aus Naturgummi besteht und einen Innendurchmesser von ca. 60 mm und eine Höhe von ca. 150 mm aufweist, wobei der Abstand zwischen Drehtellerachse und Trommelachse ca. 60 mm beträgt.

11. Drehtrommelanordnung nach den Ansprüchen 8 und 9 zur Durchführung des Verfahrens gemäß Anspruch 7, dadurch gekenn- zeichnet, daß die Trommel (24) aus Kunststoff, vorzugsweise PVC, mit einem Durchmesser von ca. 150 mm und einer Höhe von ca. 230 mm besteht.
